# EUROPÄISCHE PATENTANMELDUNG

(11) **EP 0 548 013 A1**
(43) Veröffentlichungstag der Anmeldung: **23.06.1993**
(21) Anmeldenummer: 92810965.1
(22) Anmeldetag: 08.12.1992
(51) Int. Cl.: D06P 5/20

(54) **Verfahren zum Färben von Wolle mit Hilfe einer Niedertemperaturplasma- oder Corona-Vorbehandlung**

(30) Priorität: 16.12.1991 CH 3707/91; 03.03.1992 CH 649/92
(71) Anmelder: CIBA-GEIGY AG, CH-4002 Basel (CH)
(72) Erfinder: Rembold, Manfred, Dr., CH-4147 Aesch (CH); Hannemann, Klaus, Dr., W-7850 Lörrach (DE); Wang, Huanzhong, Dr., CH-4056 Basel (CH)

(57) **Zusammenfassung**

Beschrieben wird ein Verfahren zum faser- und flächenegalen Färben von Wolle, das dadurch zeichnet ist, dass man
(a) das Fasermaterial vor dem Färben einer Niedertemperaturplasma- oder Coronavorbehandlung mit einem nichtpolymerisierbaren Gas unterzieht und anschliessend
(b) das vorbehandelte Fasermaterial aus einer wässrigen Flotte, die keine Egalisiermittel enthält, färbt.

Mit dem vorliegenden Verfahren weiden faser- und flächenegale Färbungen ohne den Zusatz von Egalisiermitteln erzielt. Ausserdem kann auf eine Chlorierung der Wolle verzichtet werden.

## Beschreibung

Die vorliegende Erfindung betrifft ein Verfahren zum Färben von Wolle, wobei die Wolle einer Niedertemperaturplasma- oder Corona-Vorbehandlung mit einem nichtpolymerisierbaren Gas unterzogen und anschliessend gefärbt wird.

Die Prinzipien der Gasentladung und insbesondere der Plasma-Chemie sind bekannt und beispielsweise beschrieben von A.T. Bell, "Fundamentals of Plasma Chemistry" in "Technology and Application of Plasma Chemistry", ed. J.R. Hollahan und A.T. Bell, Wiley, New York (1974) oder H. Suhr, Plasma Chem. Plasma Process. 3(1 ).1. (1983).

Wolle als natürliches Fasermaterial stellt auf Grund ihres individuellen Charakters (Art und Herkunft der Schafe, Mischungen von verschiedenen Fasern beim Spinnprozess usw.) ein uneinheitliches Fasermaterial dar. Um mit diesem Fasermaterial einheitliche Färbungen erzielen zu können, müssen an den entsprechenden Färbeprozess hohe Anforderungen gestellt werden. Verfahren zum faser- und flächenegalen Färben von Wolle sind z.B. aus der US-A-4,444,564 und der EP-A-0,442,844 bekannt. Bei diesen Prozessen werden dem Färbebad stets Egalisiermittel zugesetzt, die eine egale Färbung zwischen Wurzel und Wollspitzen der Wollfaser ermöglichen.

Überraschenderweise wurde nun ein Färbeverfahren gefunden, mit dem die gleichen Effekte erzielt werden können, bei dem aber auf die konventionellen Egalisiermittel völlig verzichtet werden kann, indem man die zu färbende Wolle einer Niedertemperaturplasma- oder Corona-Vorbehandlung unterzieht.

Gegenstand der vorliegenden Erfindung ist demnach ein Verfahren zum faser- und flächenegalen Färben von Wolle, das dadurch gekennzeichnet ist, dass man
(a) das Fasermaterial vor dem Färben einer Niedertemperaturplasma- oder Corona-Vorbehandlung mit einem nichtpolymerisierbaren Gas unterzieht und anschliessend
(b) das vorbehandelte Fasermaterial aus einer wässrigen Flotte, die keine Egalisiermittel enthält, färbt.

Fürdie Niedertemperaturplasma- oderCorona-Vorbehandlung kommen stets nicht-polymerisierbare Gase in Betracht, d.h. Gase, welche unter Plasmabedingungen per se nicht polymerisieren und auf dem Fasermaterial keinen störenden Polymerfilm erzeugen. Gase, die diesen Anforderungen gerecht werden, sind z.B. Sauerstoff, Stickstoff, Argon, Helium, Wasserstoff, Ammoniak, Kohlendioxid oder entsprechende inerte Mischungen dieser Gase. Ganz besonders geeignet sind Sauerstoff, Stickstoff oder Argon, bzw. Luft als Gasgemisch.

Für die Plasmavorbehandlung bringt man das trockene, unbehandelte Textilgut in einen Plasma-Reaktor. Die Konstruktion und die apparative Anordnung eines solchen Reaktors ist an und für sich bekannt. Vorzugsweise verwendet man für das vorliegende Verfahren einen Reaktor, der mit 2 parallel angeordneten Elektroden ausgerüstet ist (Parallelplattenreaktor). Das zu behandelnde Fasermaterial wird zwischen beiden Elektroden plaziert. Der Elektrodenabstand beträgt 1 bis 30, vorzugsweise 2 bis 10 cm. Nachdem man das Textilgut in den Reaktor eingebracht hat, wird dieser mit einer mechanischen Vakuumpumpe evakuiert. Beim kontinuierlichen Durchlaufbetrieb (beispielsweise von aufgerollten Stoffbahnen) werden spezielle Vakuumschleusen angelegt, damit das Behandlungsgut störungsfrei ein- und nach abgeschlossener Vorbehandlung wieder ausgeführt werden kann. Anschliessend gibt man in den Reaktor das gewünschte Gas und lässt es unter Einstellung einervordefinierten Durchflussrate, die zwischen 0,1 und 500, vorzugsweise 1 bis 200 sccm/min liegt, während der Plasmabehandlung durch den Reaktor hindurchströmen. Der Druck im Reaktor liegt zwischen 10-4 und 10 mbar, vorzugsweise 10-² und 1 mbar. Das eigentliche Plasma wird durch Anlegen einer variablen Spannung an die Elektroden erzeugt. An den Elektroden kann eine Gleich- (DC) oder Wechselspannung (AC) angelegt werden, wobei mit einem Sender Frequenzen von 1 kHz bis 3 GHz erzeugt werden können. Vorzugsweise werden Frequenzen von 1 kHz bis 120 kHz, 13,56 MHz, 27, 12 MHz oder 2,45 GHz verwendet. Zusammen mit dem Gas entsteht im Reaktor eine Glimmentladung. Es kommt zur Ausbildung von energiereichen Ionen, Elektronen, sowie hochreaktiven neutralen Molekülen bzw. Radikalen, die auf die Oberfläche des Textilgutes einwirken. Die elektrische Leistung kann ebenfalls variiert werden und liegt zwischen 1 und 100 Kilowatt, vorzugsweise 1 bis 100 Watt. Die Behandlungsdauer, d.h. die effektive Zeit, in der das Fasermaterial dem Plasma ausgesetzt ist, liegt zwischen 0,1 Sekunden und 10 Minuten, vorzugsweise 1 bis 120 Sekunden.

Die Niedertemperaturplasmavorbehandlung wird vorzugsweise unter folgenden Bedingungen durchgeführt:
- (a) eingesetztes Gas: Sauerstoff, Stickstoff oder Argon,
- (b) Elektrodenabstand: 2 bis 10 cm,
- (c) Durchflussrate: 1 bis 200 scc/min
- (d) Druck: 10-² mbar bis 1 mbar,
- (e) Senderfrequenz: 1 kHz bis 3 GHz, insbesondere 30 MHz
- (f) Leistung: 50 W bis 2 kW und
- (g) Behandlungsdauer: 1 bis 120 Sekunden.

Für die Coronabehandlung verwendet man eine Apparatur, die aus einem Hochleistungsgenerator und einem Elektrodensystem besteht. Es kommen dabei z.B. Generatoren in Betracht, die eine sinusförmige Wechselspannung von 1 bis 20 kV produzieren mit einer Frequenz von 10 bis 40 kHz. Das Elektrodensystem besteht aus einer Entladungselektrode, an die die Hochspannung angelegt wird und einer Trägerwalze, die als elektrisch geerdete Gegenelektrode geschaltet ist. Die beiden Elektroden haben einen Abstand von nur einigen Millimetern. Durch diesen Spalt wird nach Anlegung der Spannung das zu behandelnde Fasermaterial hindurchgeführt. Die Corona-Entladung wird gewöhnlich an der Umgebungsluft bei Atmosphärendruck durchgeführt. Um auf dem Fasermaterial eine bestimmte Oberflächenenergie einzustellen, muss auf ein Flächenelement des zu behandelnden Fasermaterials ein bestimmter Energiebetrag aufgebracht werden. Diese sogenannte "Corona-Dosis" [W.min/cm²] ist folgendermassen definiert:

Die Corona-Dosis liegt zwischen 100 und 3000, vorzugswiese 400 und 1000 W·min/cm².

An die Plasma- bzw. Corona-Vorbehandlung wird der eigentliche Färbeprozess angeschlossen.

Für das Färben von Wolle nach dem vorliegenden Verfahren kommen als Farbstoffe Säure- oder Metallkomplexfarbstoffe, z.B. 1:1-Chrom-, 1:2-Chrom-, 1 :2-Kobalt- oder Kupferkomplexfarbstoffe in Betracht. Ferner werden für das erfindungsgemässe Verfahren Reaktivfarbstoffe eingesetzt. Unter dieser im Colour Index 3. Auflage 1971 als "Reaktive Dyes" bezeichnete Farbstoffklasse sind solche Farbstoffe zu verstehen, die mindestens eine mit Polyhydroxylfasern (Cellulosefasern) oder Polyamidfasern, besonders Wolle, reaktionsfähige Gruppe, eine Vorstufe hierfür oder einen mit Polyhydroxylfasern oder Polyamidfasern reaktionsfähigen Substituenten enthalten.

Als Grundkörper der Reaktivfarbstoffe eignen sich besonders solche aus der Reihe der Mono-, Dis- oder Polyazofarbstoffe einschliesslich der Formazanfarbstoffe sowie derAnthrachinon-, Xanthen-, Nitro-, Triphenylmethan-, Naphthochinonimin-, Dioxazin- und Phthalocyaninfarbstoffe, wobei die Azo- und Phthalocyaninfarbstoffe sowohl metallfrei als auch metallhaltig sein können.

Als reaktionsfähige Gruppen und Vorstufen, die solche reaktionsfähige Gruppen bilden, seien beispielsweise Epoxygruppen, die Ethylenimingruppe, die Vinylgruppierung im Vinylsulfon- oder im Acrylsäurerest sowie die β-Sulfatoethylsulfongruppe, die β-Chlorethylsulfongruppe oder die β-Dialkylaminoethylsulfongruppe genannt.

Als reaktionsfähige Substituenten in Reaktivfarbstoffen dienen solche, die leicht abspaltbar sind und einen elektrophilen Rest hinterlassen.

Als solche Substituenten kommen beispielsweise 1 oder 2 Halogenatome in einem aliphatischen Acylrest z.B. in β-Stellung oder a- und β-Stellung eines Propionylrestes oder in a- und/oder β-Stellung eines Acrylsäurerestes, oder 1 bis 3 Halogenatome an folgenden Ringsystemen in Betracht: Pyridazin, Pyrimidin, Pyridazon, Triazin, Chinoxalin oder Phthalazin.

Es können auch Farbstoffe mit zwei oder mehreren gleich- oder verschiedenartigen Reaktivgruppen verwendet werden.

Bevorzugte Reaktivfarbstoffe enthalten als reaktionsfähige Substituenten Chloracetyl, Bromacryl oder Dibrompropionyl oder Vinylsulfon und Vorstufen davon.

Die Reaktivfarbstoffe können saure, salzbildende Substituenten, wie z.B. Carbonsäuregruppen, Schwefelsäure- und Phosphonsäureestergruppen, Phosphonsäuregruppen oder vorzugsweise Sulfonsäuregruppen enthalten.

Bevorzugt sind Reaktivfarbstoffe mit mindestens einer Sulfonsäuregruppe, insbesondere Reaktivfarbstoffe mit einem Azo- oder Anthrachinongrundkörper, welchervorzugsweise zwei bis drei Sulfonsäuregruppen aufweist.

Es können auch Mischungen von Reaktivfarbstoffen eingesetzt werden, wobei Bichromie- oder Trichromiefärbungen erzeugt werden können.

Die Färbung erfolgt nach dem Ausziehverfahren. Die Menge der der Färbeflotte zugesetzten Farbstoffe richtet sich nach der gewünschten Farbstärke. Im allgemeinen haben sich Mengen von 0,01 bis 10 Gewichtsprozent, vorzugsweise 0,01 bis 2 Gewichtsprozent, bezogen auf das eingesetzte Fasermaterial, bewährt.

Das Flottenverhältnis kann innerhalb eines weiten Bereiches gewählt werden, z.B. 1:3 bis 1:100, vorzugsweise 1:8 bis 1:30.

Die Färbebäder können neben den Farbstoffen Mineralsäuren, wie z.B. Schwefelsäure oder Phosphorsäure, organische Säuren, zweckmässig aliphatische Carbonsäuren wie Ameisensäure, Essigsäure, Oxalsäure oder Zitronensäure und/oder Salze wie Ammoniumacetat, Ammoniumsulfat oder Natriumacetat enthalten. Die Säuren dienen der Einstellung des pH-Wertes der erfindungsgemäss verwendeten Flotten, der zwischen 2 und 7 liegt.

Weitere Zusätze sind für das Färbebad nicht erforderlich.

Ebenso bedarf es auch für den Färbeprozess keiner besonderer Vorrichtungen. Es können die üblichen Färbeapparaturen, wie beispielsweise offene Bäder, Kammzug-, Stranggarn- oder Packapparate, Jigger-, Paddelapparate, Baumfärbeapparate, Zirkulations- oder Düsenfärbeapparate oder Haspelkufen verwendet werden.

Das Färben erfolgt mit Vorteil bei einer Temperatur im Bereich von 60 bis 120°C, vorzugsweise 70 bis 105°C. Die Färbedauer hält sich im üblichen Rahmen und beträgt in der Regel 10 bis 120 Minuten.

Nach Beendigung der Färbung kann dem Färbeprozess eine alkalische Nachbehandlung, wie z.B. mit wässrigem Ammoniak, Alkalimetallhydroxiden, Alkalimetallcarbonaten, -hydrogencarbonaten oder Hexamethylentetraamin angeschlossen werden. Der pH-Wert der Alkali enthaltenden Färbebäder beträgt zweckmässigerweise 7,5 bis 9, vorzugsweise 8 bis 8,5.

Das Färben des plasmavorbehandelten oder coronavorbehandelten Fasermaterials wird zweckmässig so durchgeführt, dass man das Färbegut mit einer wässrigen Flotte, die den Farbstoff und die Säure enthält, kurz behandelt. Hierauf steigert man die Temperatur langsam, um in einem Bereich von 70 bis 105°C und während 10 bis 90 Minuten, vorzugsweise 30 bis 60 Minuten zu färben. Anschliessend wird das Färbegut bei Bedarf nach Zusatz von Alkalien, vorzugsweise Natriumhydrogencarbonat oder Natriumcarbonat noch 10 bis 20 Minuten bei 70 bis 90°C behandelt. Am Schluß wird das gefärbte Material herausgezogen und wie üblich gespült, abgesäuert und getrocknet.

Als Fasermaterial, das erfindungsgemäss plasma- oder corona-vorbehandelt und anschliessend gefärbt werden kann, kommt Wolle in Betracht. Das Fasermaterial kann dabei in den verschiedenen Aufmachungen vorliegen. Beispielsweise kommen in Betracht: Flocke, Kammzug, Garn, Gewebe, Maschenware, Fell oder Teppiche.

Man erhält nach dem erfindungsgemässen Verfahren faser- und flächenegale Färbungen, die ohne den Zusatz der sonst üblichen Egalisiermittel hergestellt worden sind. Es wird eine schnelle Farbstoffaufnahme erreicht und man erzielt tiefe Nuancen. Ausserdem entstehen keine durch das Egalisiermittel hervorgerufenen Abwasserprobleme, da die Plasmavorbehandlung ein "trockenes " Verfahren darstellt, bei dem keine Abfallprodukte erzeugt werden. Die vorliegende Erfindung bietet also auch ökologische Vorteile. Ebenfalls kann auf eine Chlorierung der Wolle verrichtet werden, da die mit dem erfindungsgemässen Verfahren behandelte Wolle gleichzeitig schrumpffest ausgerüstet wird.

Die nachfolgenden Beispiele veranschaulichen die Erfindung. Darin sind die Teile Gewichtsteile und Prozente Gewichtsprozente.

### Beispiel 1:

5 g eines Wollgewebes wird mit einem Niedertemperaturplasma unter folgenden Bedingungen vorbehandelt:
Frequenz: 13.56 MHz
Leistung: 250 Watt
Druck: 0.5 mbar
Gas: Sauerstoff
Durchflussrate: 10 sccm/min
Elektrodenabstand: 3 cm
Behandlungsdauer: 90 Sekunden

Das so vorbehandelte Wollgewebe wird in einem Laborfärbeapparat, z.B. einem @Ahiba, in 200 ml einer wässrigen Flotte, die

75 mg eines Reaktivfarbstoffes der Formel

400 mg Ammoniumacetat und

0,25 ml Essigsäure (80%ig) enthält, gefärbt. Der pH-Wert der Flotte beträgt 5,5. Die Färbeflotte wird noch ca. 5 Minuten bei 40°C gehalten und dann mit einer Aufheizrate von 1°/min auf 98°C erwärmt und dort 60 Minuten gefärbt. Die Färbung wird wie üblich fertiggestellt.

Man erhält eine aussergewöhnlich faseregale Färbung. Auf das sonst zur Erzielung einer ausreichenden Faseregalität notwendige Egalisiermittel kann verzichtet werden. Die Echtheiten haben das gleich hohe Niveau wie die "konventionellen" Reaktivfärbungen.

### Beispiel 2:

Man verfährt wie in Beispiel 1 angegeben mit dem Unterschied, dass für die Plasma-Vorbehandlung anstelle von Sauerstoff Argon verwendet wird.

### Beispiel 3:

Man verfährt wie in Beispiel 1 angegeben mit dem Unterschied, dass man für die Plasma-Vorbehandlung anstelle von Sauerstoff Stickstoff verwendet.

In beiden Beispielen werden ausgezeichnete Faseregalitäten erzielt.

### Beispiel 4:

40 g Wollgewebe wird wie in Beispiel 1 angegeben, mit einem Niedertemperaturplasma vorbehandelt. Anschliessend wird in einem Zirkulationsapparat nach der Baumfärbemethode mit gleichem Temperaturprofil wie in Beispiel 1 gefärbt. Die Flotte enthält in 400 ml Wasser
160 mg des Farbstoffes der Formel (I),
160 mg des Farbstoffes der Formel
240 mg des Farbstoffes der Formel
800 g Natriumacetat und
2 g Essigsäure (80%ig).

Der pH-Wert der Flotte beträgt 4,5. Die Färbeflotte wird noch ca. 5 Minuten bei 40°C gehalten und dann mit einer Aufheizrate von 1 °/min auf 98°C erwärmt und dort 60 Minuten gefarbt. Die Färbung wird wie üblich fertiggestellt.

### Beispiel 5:

5 g eines Wollgewebes, das wie in Beispiel 1 mit einem Niedertemperaturplasma vorbehandelt wurde, wird in einem Laborfärbeapparat in 200 ml wässriger Flotte, die
75 mg des Farbstoffgemisches bestehend aus

38% des Farbstoffes der Formel 6 % des Farbstoffes der Formel sowie
2 g/I Ammoniumacetat und
0,4 ml Essigsäure (80%) enthält, gefärbt. Der pH-Wert der wässrigen Färbeflotte beträgt 4,5. Die Färbeflotte wird noch ca. 5 Minuten bei 40°C gehalten und dann mit einer Aufheizrate von 1°/min auf 98°C erwärmt und dort 60 Minuten gefärbt. Die Färbung wird wie üblich fertiggestellt.

Es resultiert eine faser- und flächenegale Färbung.

### Beispiel 6:

Man verfährt wie in Beispiel 4 beschrieben mit dem Unterschied, dass man 10 g einer spitzig färbenden, losen Wolle ("tippy wool") mit einem Farbstoffgemisch aus
59 mg des Farbstoffes der Formel (11),
55 mg des Farbstoffes der Formel (III) und
68 mg des Farbstoffes der Formel färbt.

Unter konventionellen Färbebedingungen, d.h. mit Egalisiermittel lassen sich mit dieser Farbstoffmischung keine faser- und flächenegalen Färbungen erzielen, die Farbstoffmischung zeigt dichroitisches Verhalten. Mit einer Plasmavorbehandlung wird eine faser- und flächenegale Färbung erhalten, deren Herstellung auf anderem Wege nicht möglich ist.

### Beispiel 7:

Ein mit 600 Wmin/m² mit einer Corona-Entladung behandeltes Wollgewebe von 10 g wird analog Beispiel 1 mit 1,5% des Farbstoffes der Formel (I) gefärbt.

Es wird eine faser- und flächenegale Färbung auch ohne Verwendung eines Egalisiermittels erhalten.

### Beispiel 8:

5 g eines entsprechend Beispiel 1 vorbehandelten Wollgewebes wird mit Hilfe eines Laborfärbeapparates, z.B. einem @Ahiba, in 200 ml wässriger Flotte, die 75 mg des Farbstoffes der Formel und 2 g Natriumacetat enthält, gefärbt..

Der pH-Wert wir mit Essigsäure auf 4,5 eingestellt.

Man lässt 5 Minuten vorlaufen, heizt dann mit 1 °C/min von 40° auf 98°C und färbt bei dieser Temperatur 90 Minuten. Die Färbung wird wie üblich fertiggestellt.

Man erhält eine faser- und flächenegale Färbung. Das Echtheitsniveau wird durch die Plasmabehandlung nicht beeinträchtigt.

## Patentansprüche

1. Verfahren zum faser- und flächenegalen Färben von Wolle, dadurch gekennzeichnet, dass man
(a) das Fasermaterial vor dem Färben einer Niedertemperaturplasma- oder Corona-Vorbehandlung mit einem nichtpolymerisierbaren Gas unterzieht und anschliessend
(b) das vorbehandelte Fasermaterial aus einer wässrigen Flotte, die keine Egalisiermittel enthält, färbt.

2. Verfahren gemäss Anspruch 1, dadurch gekennzeichnet, dass als Gase Sauerstoff, Stickstoff, Argon, Helium, Wasserstoff, Ammoniak oder Kohlendioxid sowie inerte Gemische dieser Gase verwendet werden.

3. Verfahren gemäss Anspruch 1, dadurch gekennzeichnet, dass der Elektrodenabstand 1 bis 30 cm beträgt.

4. Verfahren gemäss Anspruch 1, dadurch gekennzeichnet, dass die Durchflussrate der Gase zwischen 0,1 sccm/min und 500 sccm/min liegen.

5. Verfahren gemäss Anspruch 1, dadurch gekennzeichnet, dass die Plasmabehandlung bei einem Druck von 10-⁴ mbar bis 10 mbar durchgeführt wird.

6. Verfahren gemäss Anspruch 1, dadurch gekennzeichnet, dass die Plasmafrequenz zwischen 1 kHz und 3 GHz liegt.

7. Verfahren gemäss Anspruch 1, dadurch gekennzeichnet, dass die Leistung zwischen 1 Watt und 100 kWatt liegt.

8. Verfahren gemäss Anspruch 1, dadurch gekennzeichnet, dass die Plasmabehandlungsdauer zwischen 0,1 Sekunden und 10 Minuten liegt.

9. Verfahren gemäss einem der Ansprüche 1 bis 9, dadurch gekennzeichnet, dass die Plasmavorbehandlung unter folgenden Bedingungen durchgeführt wird:
- (a) eingesetztes Gas: Sauerstoff, Stickstoff oder Argon,
- (b) Elektrodenabstand: 2 bis 10 cm,
- (c) Durchflussrate: 1 bis 200 sccm/min
- (d) Druck: 10-² mbar bis 1 mbar,
- (e) Senderfrequenz: 1 kHz bis 3 GHz
- (f) Leistung: 50 W bis 2 kW und
- (g) Behandlungsdauer: 1 bis 120 Sekunden.

10. Verfahren gemäss Anspruch 1, dadurch gekennzeichnet, dass die Corona-Entladung mitder Umgebungsluft und bei Atmosphärendruck durchgeführt wird.

11. Verfahren nach Anspruch 10, dadurch gekennzeichnet, dass eine Wechselspannung von 1 bis 40 kV benötigt wird.

12. Verfahren gemäss Anspruch 10 oder 11, dadurch gekennzeichnet, dass die Frequenz 10 bis 40 kHz beträgt.

13. Verfahren gemäss einem der Ansprüche 1 bis 12, dadurch gekennzeichnet, dass für den Färbeprozess Reaktiv-, Säure-, oder Matallkomplexfarbstoffe verwendet werden.

14. Verfahren gemäss Anspruch 13, dadurch gekennzeichnet, dass man Reaktivfarbstoffe verwendet, die mindestens eine Sulfogruppe enthalten.

15. Verfahren gemäss Anspruch 13, dadurch gekennzeichnet, dass Reaktivfarbstoffe verwendet werden, die als reaktionsfähige Substituenten Chloracetyl, Bromacetyl, Dibrompropionyl oder Vinylsulfon enthalten.

16. Das gemäss einem der Ansprüche 1 bis 15 behandelte Fasermaterial.
